# DEMANDE DE BREVET EUROPEEN

(11) **EP 0 038 965 A1**
(43) Date de publication de la demande: **04.11.1981**
(21) Numéro de dépôt: 81102632.7
(22) Date de dépôt: 08.04.1981
(51) Int. Cl.: D06P 5/00, D06P 3/60, D06M 15/26, D06M 15/54

(54) **Produit et procédé de prétraitement des fibres cellulosiques à imprimer par transfert**

(30) Priorité: 26.04.1980 CH 3188/80
(71) Demandeur: SUBLIGRAPHICS S.A., CH-1700 Fribourg (CH)
(72) Inventeur: Decombe, Robert, F-01170 Cessy (FR)

(57) **Abrégé**

Mélange applicable aux fibres cellulosiques auxquelles il confère des propriétés qui les rendent thermo-imprimables à sec à l'aide de colorants sublimables et qui contient, sous forme d'une émulsion aqueuse, un assouplissant, un dérivé méthylol cyclique de l'urée, du polystyrène, un catalyseur de durcissement du dérivé méthylol et, au besoin, un agent d'azurage optique, stable à la chaleur.

## Description

La présente invention a trait à l'impression par transfert des fibres cellulosiques et des mélanges de telles fibres avec des fibres synthétiques. On sait que ces matières ne peuvent être imprimées par le procédé connu d'impression par transfert à sec. En effet, les colorants utilisés dans cette technique ne font que se déposer sur les fibres cellulosiques en donnant des intensités insuffisantes et surtout des nuances totalement dénuées de solidité au lavage et à la lumière.

La présente invention remédie à cet inconvénient de la technique de transfert en phase gazeuse. Elle donne les moyens d'exécuter l'impression transfert sur des matières cellulosiques ou contenant des fibres cellulosiques de manière à obtenir des articles imprimés en nuances vives, solides au lavage.

Elle est caractérisée par un produit et son emploi dans le prétraitement des matières à imprimer. Ce produit est constitué par un mélange en suspension aqueuse de 1 à 3 parties d'un assouplissant 2 à 5 " " d'un dérivé méthylol cyclique de l'urée 5 à 15 " " de polystyrène et. 0,2 à 0,5 partie d'un catalyseur de durcissement du dérivé méthylol; on peut au besoin ajouter à ce mélange un agent d'azurage optique stable à la chaleur.

La suspension aqueuse, objet de la présente invention, est une émulsion ou une dispersion du polystyrène et de l'assouplissant, quand ce dernier n'est pas soluble dans l'eau, dans une solution des autres constituants du mélange qui doit donc contenir un (ou plusieurs) émulsifiant ou disperga- teur qui assure la stabilité de la suspension aqueuse: Les textiles traités par une telle suspension soit au foulard soit par pulvérisation (spray) présentent une notable amélioration de leurs propriétés en particulier de leur susceptibilité de teinture et surtout d'impression aux colorants transférables à chaud.

En outre, l'emploi du mélange qui fait l'objet de la présente invention réduit considérablement le durcissement qui se produit au transfert ou lorsque, après transfert, les textiles sont traités avec des précondensats de résines thermodurcissa- _{ble}s. Il a en plus l'avantage de permettre d'imprimer, par transfert à sec en phase gazeuse, des fibres cellulosiques en nuances suffisamment solides au lavage, suffisamment brillantes et d'un excellent toucher.

A titre d'exemples d'assouplissants utilisables on peut mentionner les dispersions aqueuses de polyéthylène telles que les EPOTAL de BASF surtout l'EPOTAL 181D, les émulsions de sili₋ cones ou de polysiloxannes autoréticulables, tel que le produit connu sous la dénomination PHOBOTON WS de Ciba-Geigy ou l'AVIVAN SO ou encore le DICRYLAN WK de la même maison. Les émulsions' aqueuses de ces produits contiennent généralement des émulsion- nanta non-ionogènes qui assurent la stabilité des émulsions utiₗi-sés.

La quantité d'assouplissant à utilieer dépend de la quantité de polystyrène présent dans le mélange. Elle peut varier entre des limites assez larges mais devrait rester entre un tiers et un cinquième de la quantité totale d'émulsion de polystyrène.

Les dérivés méthylol cycliques de l'urée à utiliser selon l'invention sont des précondensats de l'aldéhyde formique avec la mélamine ou mieux avec la diéthylène-urée.

Ils peuvent contenir 2 à 6 groupes méthylol qui à leur tour peuvent être éthérifiés ou non. D'excellents résultats furent obtenus avec la diméthylol éthylène-urée, la dihydroxy-diméthylol éthylène-urée, les di-,tetra-et hexaméthylol-mélamines partiellement ou totalement méthylés. Ces dérivés méthy- lols constituent un élément essentiel du mélange selon l'invention, qui doit cependant rester dans des proportions ne dépassant pas 40% du polystyrène également présent dans le mélange.

En plus des méthylol-éthylène urée, des méthylol₋mélamines (ou des méthoxyméthyl-mélamines qui sont en fait des méthylol- mélamines éthérifiées à l'.alcool méthylique), le mélange doit contenir un catalyseur de durcissement, par exemple du chlorure ou du nitrate de zinc, des chlorures d'ammonium quaternaire, du phosphate acide d'ammonium etc. Ces catalyseurs agissent également sur les élastomères en polysiloxanne autoréticulable dont ils accélèrent la fixation.

L'élément clé du mélange selon la présente invention est le polystyrène. Il doit toujours être présent à raison d'au moins 50%. Comme exemple d'émulsion aqueuse de polystyrène utilisable on peut mentionner les STYROFAN de la maison BASF.

Pour faciliter l'application du mélange de la présente invention, on peut y incorporer un agent mouillant en très petites quantités. Il peut s'agir d'un agent du type anionique, cationique ou de préfèrence non-ionique. Pour préparer le mélange on peut soit préparer un mélange concentré qu'on dilue avant l'emploi soit ajouter les divers éléments du mélange à la quantité d'eau voulue pour assurer la dilution adéquate. Ainsi on peut ajouter les uns aux autres les divers éléments du mélange à l'état de suspensions ou de solutions dans l'eau.

Comme catalyseur de durcissement on peut utiliser les catalyseurs connus tels que des sels de métaux ou d'amines (chlorure d'amines ou de métaux tel que le magnésium, phosphate acide d'ammonium, chlorure ou nitrate de zinc).

Ces catalyseurs agissent sur les prépolymères utilisés ainsi que sur d'éventuels élastomères polysiloxannes employés comme assouplissants. Il faut relever que dans le mélange qui fait l'objet de l'invention et s'ils sont présents dans les quantités indiquées, ces catalyseurs qui ont, c'est bien connu, tendance à amoindrir la résistance à la déchirure des fibres cellulosiques n'ont cette tendance que dans une bien moins grande mesure. C'est un avantage supplémentaire du mélange..

Les quantités indiquées des divers constituants du mélange de la présente invention peuvent varier selon les textiles à traiter. Ainsi, pour traiter du coton on utilisera des mé₋ langes contenant, par litre d'eau, loo à 12og de polystyrène, tandis que pour des polyester-coton 50:50, 30 à 50g de polystyrène par litre d'eau suffisent. Polystyrène et assouplissants sont généralement utilisés sous forme d'émulsions aqueuses contenant 40 à 60% de substance, tandis que les précondensats se présentent généralement sous forme de sirops ou de solutions aqueuses qui contiennent 5o à 80% de matières sèches.

Il va de soi qu'on choisit les constituants du mélange de telle manière que leurs émulsions et /ou solutions restent compatibles entre elles, c'est-à-dire qu'elles ne forment pas de précipités ou de phases distinctes. D'une manière générale il faut éviter l'emploi simultané d'émulsions cationiques et anioniques, tandis que les émulsions non-ioniques sont habituellement compatibles entre elles et avec celles du type ionique.

On applique le mélange de la présente invention aux tissus à thermoimprimer par trempage ou pas aspersion (spray) au foulard ou dans un pulvérisateur, On peut donc soit immerger la matière à traiter dans un bain de traitement et exprimer la quantité de bain excédentaire par pression entre des rouleaux, ou bien vaporiser le mélange sur la face du textile qui va être ensuite imprimée par transfert à sec.

Une fois traitée, la matière textile, qu'elle soit de coton ou d'un mélange de coton et de polyester, est propre au transfert. Il n'est pas nécessaire, comme dans des procédés connus, de la soumettre à une opération de durcissement (curing) des dérivés méthyloliques. La réticulation des précondensats utilisés a lieu durant le transfert qui se fait de manière habituelle en 25 à 45 secondes à 200-220° C. Il n'est nullement requis d'effectuer le transfert immédiate. ment après le traitement, la matière textile traitée par le mélange de la présente invention restant thermo-imprimable par transfert à sec plusieurs mois, voire des années, après avoir subi le traitement.

Bien que le mélange selon l'invention permette de rendre les fibres cellulosiques imprimables à sec avec les colorants sublimables qui sont généralement du type dit "colorants de dispersion", certains colorants de dispersion donnent sur les fibres cellulosiques traitées selon l'invention des résultats particulièrement intéressants; ce sont le jaune BAFIXAN RL de BASF, le rouge 901 et le jaune 809 de Eastman Kodak, le rouge RESOLIN FB de Bayer, les jaunes HOSTATERM 3GL et H3 :GL de Hochst, les bleux BAFIXAN R et 2RL de BASF, les bleux TERAPRIPT 2R et 5R de CIBA-GEIGY, le rouge TERAPRINT 6B de CIBA-GEIGY.

A titre d'exemples de fibres qui peuvent avec avantage être traitées par les mélanges de la présente invention, on peut mentionner la cellulose naturelle ou régénérée et les mélanges de polyester et de coton, de polyester et de viscose, à l'état de tissus ou de non-tissés, sous forme de tricots ou de feutres. Ces matériaux peuvent avoir été blanchis ou légèrement teints au préalable.

Le traitement à l'aide du mélange selon l'invention se fait après dilution par pulvérisation sur une des faces du tissu ou du tricot et séchage à l'air ou à l'étuve. On peut aussi effectuer le traitement par foulardage.

Dans les exemples non limitatifs suivants les parties et pourcentages s'entendent, sauf mention contraire, en poids et les températures en degrés Celsius.

### Exemple 1.

On mélange sous agitation 660 parties d'une émulsion à 40% de polystyrène (STYROFAN 2D de BASF) avec 100 parties d'un polysiloxanne (PHOBOTON WS de Ciba-Geigy) et 200 parties d'une solution aqueuse de dihydroxy-diméthylol-urée (KNITTEX LE de Ciba-Geigy). On ajoute 20 parties de chlorure d'hydroxy propylamine comme catalyseur ainsi que 0,7 partie de catalyseur PHOBOTON K de Ciba-Geigy.

Le mélange intime concentré ainsi obtenu pour être appliqué par pulvérisation est dilué avec 3 à 6, de préférence 4,5 parties d'eau.

### Exemple 2

On opère comme à l'exemple 1 en utilisant 50 parties de STYROFAN 2D, 7,5 parties de PHOBOTON WS, 15 parties de KNITTEX LE et 1,5 parties de l'accélérateur Aerotex DC de American Cyanamid. On ajoute au mélange obtenu 0,05 partie d'un agent d'azurage optique stable à la chaleur (UVITEX EFT de Ciba-Geigy), 1,0 partie de diéthylène-glycol et 25 parties d'eau.

Avec ce mélange qu'on peut diluer avec 3 à 6 fois son volume d'eau on peut traiter du coton et du polyester-coton par foulardage (taux d'exprimage 80 à 90%) et on obtient , après séchage un tissu qui peut-être imprimé par transfert à sec en nuance solide et vive, dont les blancs présentent un éclat amélioré par rapport à ceux obtenus avec un mélange analogue mais ne contenant pas d'UVITEX.

### Exemple 3

On opère comme à l'exemple 1 en remplaçant le PHOBOTON WS par la même quantité d'EPOTAL 181D de BASF. On obtient également un mélange applicable aux fibres cellulosiques auxquelles il confère des qualités d'imprimabilité à sec qu'elles n'avaient pas avant le traitement.

### Exemple 4

On opère comme à l'exemple 1 mais en remplaçant le PHOBOTON WS de Ciba-Geigy par l'AVIVAN SO de la même maison, le KNITTEX LE par 150 parties de SUBLIFIX TPC de Ciba-Geigy et le chlorure catalyseur par du nitrate de zinc ou du phosphate acide d'ammonium. On obtient ainsi également un mélange applicable après dilution aux fibres de coton auxquelles il confère des propriétés qui les rendent imprimables par transfert à sec de colorants de dispersion.

### Exemple 5

On mélange en agitant

Le mélange obtenu est prêt à l'emploi. On peut remplacer les 30 parties de DICRYLAN par.un mélange de 24 parties de DICRYLAN et 6 parties de PHOBOTON WS.

## Revendications

1.- Mélange applicable aux fibres cellulosiques auxquelles il confère des propriétés qui les rendent thermo-imprimables à sec à l'aide de colorants sublimables, caractérisé par le fait qu'il est constitué par une émulsion aqueuse comprenant:
1 à 3 parties d'un assouplissant
2 à 5 " " d'un dérivé méthylol cyclique de l'urée
5 à 15 " " de polystyrène et
0,2 à 0,5 partie d'un catalyseur de durcissement du
dérivé méthylol et, au besoin, un agent d'azurage optique stable à la chaleur.

2.- Mélange selon la revendication 1, caractérisé par le fait qu'il contient un agent d'azurage optique pour fibres cellulosiques qui développe ses qualités de blanchiment à chaud.

3.- Mélange selon la revendication 1, caractérisé par le fait qu'il contient, comme assouplissant, un polysiloxanne ou une dispersion aqueuse de polyéthylène.

4.- Mélange selon la revendication 1, caractérisé par le fait qu'il contient, comme dérivé méthylolcyclique de l'urée, de la dihydroxy₋diméthylol-éthylène-urée..

5..- Mélange selon la revendication 1, caractérisé par le fait qu'il contient, comme dérivé méthylol cyclique de l'urée, une di-, tétra- ou hexaméthylolmélamine éthérifiée ou non.

6.- Mélange selon la revendication 1, oaractérisé par le fait qu'il contient, plus de polystyrène, que du dérivé cyclique de l'urée, de préférence deux à quatre fois plus.

7.- Mélange selon la revendication 1, caractérisé par le fait qu'il contient trois à cinq fois plus de polystyrène que d'assouplissant.

8.- Procédé de préparation du mélange selon 1'une des revendications 1 à 6 caractérisé par le fait qu'on ajoute les divers constituants du mélange les uns aux autres et qu'on dilue à l'eau le mélange ainsi obtenu avant son emploi ou qu'on ajoute à la quantité voulue et prédéterminée d'eau les divers constituants du mélange dans un ordre quelconque.

9.- Procédé pour imprimer à sec des fibres cellulosiques ou des mélanges contenant des fibres cellulosiques caractérisé par le fait qu'on applique sur les matières à imprimer, par pulvérisation ou par foulardage, un mélange selon l'une des revendications 1 à 7, éventuellement dilué à l'eau et qu'après séchage on applique sur la matière à imprimer un support auxiliaire d'impression par transfert à sec, de préférence une feuille de papier portant des colorants sublimables ou vaporisables à 180° - 220⁰ Ç, en chauffant le tout à la tem- pérature de vaporisation (resp sublimation) des colorants : pendant 20 à 60 secondes sous une pression d'au moins 981 Pa et de préférence d'au moins 40g/cm².
